# EUROPÄISCHE PATENTSCHRIFT

(11) **EP 3 328 566 B1**
(45) Veröffentlichungstag und Bekanntmachung des Hinweises auf die Patenterteilung: **28.08.2019**
(21) Anmeldenummer: 16751521.2
(22) Anmeldetag: 27.07.2016
(51) Int. Cl.: B21B 37/44, C21D 11/00, C21D 9/46, C22F 1/04, C21D 1/34, C21D 1/667

(54) **VERFAHREN UND VORRICHTUNG ZUR PLANHEITSADAPTIVEN TEMPERATURÄNDERUNG VON METALLBÄNDERN**
METHOD AND DEVICE FOR CHANGING THE TEMPERATURE OF METAL STRIPS IN A FLATNESS-ADAPTIVE MANNER
PROCÉDÉ ET DISPOSITIF DE VARIATION DE TEMPÉRATURE, ADAPTATIVE EN TERMES DE PLANÉITÉ, DE BANDES MÉTALLIQUES

(30) Priorität: 28.07.2015 DE 102015112293
(43) Veröffentlichungstag der Anmeldung: 06.06.2018
(73) Patentinhaber: Hydro Aluminium Rolled Products GmbH, 41515 Grevenbroich (DE)
(72) Erfinder: KARHAUSEN, Kai-Friedrich, 53121 Bonn (DE); ARETZ, Holger, 53508 Mayschoss (DE)
(74) Vertreter: Cohausz & Florack
(86) Internationale Anmeldenummer: PCT/EP2016/067933
(87) Internationale Veröffentlichungsnummer: WO 2017/017150

(56) Entgegenhaltungen:
- EP-A1- 0 695 590
- WO-A1-2007/075138
- DE-A1- 3 515 459

## Beschreibung

Die Erfindung betrifft eine Vorrichtung zur Temperaturänderung eines Metallbands, insbesondere eines Metallbands aus Aluminium oder einer Aluminiumlegierung, mit Mitteln zur Temperaturänderung des Metallbandes durch Erwärmen oder Kühlen, bei welcher unter Verwendung von Mitteln zum Befördern des Metallbandes das Metallband relativ zu den Mitteln zur Temperaturänderung des Metallbandes in Bandrichtung bewegt wird. Darüber hinaus betrifft die Erfindung eine Verwendung einer erfindungsgemäßen Vorrichtung zur kontinuierlichen Bearbeitung von Metallbändern, insbesondere Aluminium-oder Aluminiumlegierungsbändern. Weiter betrifft die Erfindung ein Verfahren zur kontinuierlichen Temperaturänderung eines Metallbands, vorzugsweise eines Aluminium-oder Aluminiumlegierungsbandes einer erfindungsgemäßen Vorrichtung.

Metallbänder, beispielsweise Stahlbänder aber auch Aluminium- oder Aluminiumlegierungsbänder werden üblicherweise Wärmebehandlungen unterzogen, um spezifische Eigenschaften des Metallbandes bereitzustellen. Stahlbänder aber auch Aluminiumlegierungsbänder werden hierzu unter Verwendung von Temperiermitteln erwärmt und/oder sehr schnell abgekühlt. Die Temperaturbereiche, in welchen Stahlbänder und Aluminiumlegierungsbänder bei Wärmebehandlungen erwärmt werden, unterscheiden sich jedoch deutlich. Das Erwärmen von Stahlbändern zur Erreichung einer Rekristallisation liegt im Bereich von 950 °C und mehr, wohingegen Aluminiumlegierungsbänder bereits bei Temperaturen um 300 °C rekristallisieren. Bei einigen Aluminiumlegierungen müssen aber beispielsweise zur späteren Ausscheidungshärtung Legierungselemente in Lösung gebracht werden, wobei Temperaturen um 580 °C erreicht werden müssen. Um die Legierungselemente anschließend in einem übersättigten Zustand in der Matrix halten zu können, ist ein schnelles Abschrecken von dieser Temperatur erforderlich.

Oftmals sind auch hohe Aufheiz- und Abkühlraten aus anderen metallurgischen Gründen notwendig (z.B. zur Kornfeinung). Aufgrund der Notwendigkeit zu hohen Aufheiz- oder Abkühlgeschwindigkeiten können derartige Wärmebehandlungen nicht am aufgewickelten Coil durchgeführt werden, sondern müssen am laufenden Band in sogenannten Durchlauföfen und Kühlstrecken stattfinden. Das schnelle Aufheizen oder Abkühlen verursacht thermische Spannungen, die insbesondere bei dünnen Bändern zu Verwerfungen führen, welche sowohl im laufenden Prozess einen stabilen Bandlauf behindern als auch im fertigen Produkt Planheitsfehler verursachen können.

Ziel einer Wärmebehandlung am laufenden Band ist es, homogen auf der gesamten Bandbreite das Temperaturniveau in kurzer Zeit zu ändern, um auf der gesamten Bandbreite gleichförmig die Eigenschaften in gewünschter Weise zu verändern. Bei einer linienförmig quer zum Band erfolgenden gleichmäßigen Temperaturveränderung treten aber immer thermisch induzierte Querspannungen auf, die die Ursache von Verwerfungen sind. Das liegt darin begründet, dass zentrumsnahe Bandfasern unter thermischer Belastung von den Nachbarfasern im Querfluss behindert werden, wohingegen die Bandkanten frei ausdehnen bzw. kontrahieren können.

Aus dem Stand der Technik sind sowohl für das Abkühlen von Metallbändern aus Stahl als auch für das Abkühlen von Aluminiumbändern Vorrichtungen zur Temperaturänderung des Metallbands mit Mitteln zur Kühlung des Metallbandes und Mitteln zum Befördern des Metallbandes relativ zu den Mitteln zur Temperaturänderung bekannt, mit welchen ein Metallband beispielsweise kontinuierlich gekühlt werden kann. Ein solches Verfahren, bei welchem sowohl eine Temperaturmessung als auch eine Planheitsmessung an einem dicken Stahlband erfolgt, ist in der europäischen Patentanmeldung EP 1 634 657 1 offenbart. Auch die Internationale Patentanmeldung WO 2009/024644 A1 betrifft ein Verfahren und eine Vorrichtung zur Planheitskontrolle von Stahlbändern, welche in festen Abständen angeordnete und einzeln ansteuerbare Temperiermittel aufweist, um ein spezifisches Abkühlen des Stahlbandes zu bewirken. Eine feste Anordnung der Kühlmittel zum Kühlen eines Metallbandes aus einer Aluminiumlegierung offenbart die US Patentanmeldung US 2014/0250963 A1. Aus der DE 3515459 A1 ist eine Vorrichtung zur Regelung der Planheit von bandförmigem Walzgut bekannt, mit quer zur Bandlaufrichtung angeordneten Heizelementen zur zonenweisen, kurzzeitigen Erwärmung des Bandes. Trotz der Steuerung der Kühlleistungen der einzelnen Temperiermittel abhängig von der Planheit des Metallbandes nach dem Kühlen bzw. abhängig von Temperaturmessungen des Metallbandes nach dem Abkühlen sind die vorhandenen Konzepte zur Temperaturänderung eines Metallbandes, also die Konzepte zur Erwärmung von Metallbändern zur Wärmebehandlung als auch die Konzepte zur Kühlung von Metallbändern nach einer Wärmebehandlung verbesserungswürdig, da weiterhin Probleme mit Planheitsfehlern in der Produktion bestehen. Die Erfindung hat sich daher zur Aufgabe gemacht, eine Vorrichtung zur Temperaturänderung von Metallbändern zur Verfügung zu stellen, welche insbesondere bei Temperaturänderungen von Aluminiumbändern eine verbesserte Prozesskontrolle und eine höhere Genauigkeit in Bezug auf die Planheit des behandelten Metallbandes ermöglicht. Darüber hinaus soll eine bevorzugte Verwendung der erfindungsgemäßen Vorrichtung sowie ein Verfahren zur Temperaturänderung eines Metallbandes unter Verwendung der erfindungsgemäßen Vorrichtung vorgeschlagen werden.

Die aufgezeigte Aufgabe wird gemäß einer ersten Lehre der vorliegenden Erfindung mit einer gemäß Anspruch 1 gelöst.

Es hat sich herausgestellt, dass insbesondere bei einer Temperaturänderung von Aluminiumbändern oder Bändern aus einer Aluminiumlegierung eine optimale Erwärmung oder Kühlung der Metallbänder durch eine planheitsadaptive Änderung der Position einzelner Temperiermittel, welche das Metallband bereichsweise erwärmen oder kühlen, ermöglicht wird, damit die im Metallband aufgrund der Temperaturänderung beim Erwärmen oder Kühlen entstehenden Spannungen minimiert werden können. Hierdurch kann ein besonders präzises Temperaturprofil während des Beförderns des Metallbandes relativ zu den Mitteln zur Temperaturänderung des Metallbandes in das Metallband eingebracht werden.

Wie bereits zuvor ausgeführt, können die einzelnen Temperiermittel die Temperatur des Metallbandes nur bereichsweise anheben oder senken. Durch eine translatorische und/oder rotatorische Positionsänderung der Temperiermittel können die Bereiche, die vom Temperiermittel in ihrer Temperatur verändert werden, sehr genau auf dem Metallband relativ zueinander verschoben werden. Im Ergebnis können die zu kühlenden und erwärmenden Bereiche des Metallbandes exakt auf die Vermeidung von Spannungen im Metallband abgestimmt werden. Im Gegensatz zu einer starren Anordnung an Temperiermitteln, wie sie aus den Dokumenten aus dem Stand der Technik bekannt ist, lässt sich so ein deutlich feineres Temperaturänderungsprofil im Metallband erzeugen. Das Ergebnis ist eine deutlich verbesserte Planheit des Metallbandes sowohl beim Erwärmen der Metallbänder, als auch beim Abkühlen eines wärmebehandelten Metallbandes. Mit den zuvor erläuterten Maßnahmen kann insbesondere bei Aluminiumlegierungsbändern dem Umstand Rechnung getragen werden, dass bei großen Temperaturänderungen, insbesondere bei einer Erwärmung oberhalb von 250 °C starke Entfestigungsvorgänge in bereits stark erwärmten Metallbandbereichen auftreten, welche zu plastischen Verformungen des Aluminiumlegierungsbandes führen. Beim Abkühlen führen diese plastischen Verformungen zu Planheitsfehlern, die mit der erfindungsgemäßen Vorrichtung effektiv unterdrückt werden können.

Gemäß der Erfindung ist mindestens ein Temperiermittel einzeln in Längsrichtung des Metallbandes, in Querrichtung des Metallbandes und/oder im Abstand zum Metallband translatorisch veränderlich positionierbar. Mit anderen Worten mindestens ein Temperiermittel, vorzugsweise eine Mehrzahl an Temperiermitteln kann eine translatorische Positionsänderung erfahren, um die Planheit des Metallbandes beim Erwärmen des Metallbandes oder beim Abkühlen des Metallbandes zu verbessern.

Bevorzugt sind die Temperiermittel ein- oder beidseitig des Metallbandes angeordnet. Eine einseitige Anordnung erfordert geringeren Aufwand zur Installation und Regelung der Positionen der einzelnen Temperiermittel. Eine beidseitige Anordnung erlaubt schnelle Temperaturänderungen auch bei größeren Metallbanddicken und die Realisierung von großen Temperaturgradienten.

Gemäß einer Ausgestaltung ist mindestens ein Temperiermittel, vorzugsweise auch eine Mehrzahl an Temperiermitteln einzeln um eine Drehachse drehbar angeordnet, sodass durch Rotation das Temperiermittel in seinem Winkel zur Metallbandoberfläche veränderlich positionierbar ist. Die Änderung des Winkels des Temperiermittels zur Metallbandoberfläche ermöglicht es, nicht nur die Position des Wirkungsbereichs eines einzelnen Temperiermittels zu verschieben, sondern auch das Wärme-oder Kälteübertragungsprofil auf dem Metallband eines jeden einzelnen Temperiermittels zu verändern. Vorzugsweise werden die Temperiermittel hierzu um eine Drehachse, welche parallel zur Querrichtung der Bandoberfläche verläuft, gedreht. Diese Rotation ergibt eine in Bandrichtung sich verändernde Position des Wirkungsbereichs eines einzelnen Temperiermittels.

Eine besonders flexible Einstellung eines Temperaturgradienten auf der Metallbandoberfläche lässt sich gemäß einer weiteren Ausgestaltung der Vorrichtung dadurch erreichen, dass mindestens ein Temperiermittel oder eine Mehrzahl an Temperiermitteln bezüglich aller translatorischen und rotatorischen Freiheitsgrade veränderlich positionierbar ist.

Vorzugsweise sind die einzelnen Temperiermittel gemäß einer weiteren Ausgestaltung hinsichtlich ihrer Kühl- oder Heizleistung getrennt voneinander einstellbar. Die unabhängige Einstellung der Heiz-oder Kühlleistung eines einzelnen Temperiermittels kann ausgenutzt werden, um als zusätzlicher Freiheitsgrad zur Variation der Position des Temperiermittels sowohl bei der Erwärmung des Metallbandes bei der Wärmebehandlung als auch beim Abkühlen des Metallbandes nach der Wärmebehandlung eine sehr gute Planheit des Metallbandes zu erzielen.

In einer weiteren Ausgestaltung der erfindungsgemäßen Vorrichtung sind hierzu Mittel zur Planheitsmessung des Metallbandes sowie mindestens eine Steuereinheit vorgesehen, welche die geometrische Position, die geometrische Ausrichtung und/oder die Kühl- oder Heizleistung mindestens eines Temperiermittels vorzugsweise einer Mehrzahl an Temperiermitteln abhängig von der ermittelten Planheit des Metallbandes steuert oder regelt. Bei der Steuerung wird vorzugsweise gemäß einem vorgegebenen Profil die Position, Ausrichtung und/oder Heiz- oder Kühlleistung der einzelnen Temperiermittel fest vorgegeben. Eine Regelung erlaubt darüber hinaus eine Rückkopplung der gemessenen Planheitswerte zur erneuten Änderung der Position, Ausrichtung und/oder der Heiz- oder Kühlleistung der einzelnen oder einer Mehrzahl an Temperiermitteln.

Als Temperiermittel können gemäß einer weiteren Ausgestaltung hierzu Temperiermittel verwendet werden, welche radiativ, konduktiv, konvektiv und/oder induktiv Wärme auf das Metallband übertragen oder dem Metallband entziehen. Wärmestrahler sind beispielsweise typische radiative Temperiermittel. Deren elektromagnetische Wärmestrahlung wird auf dem Metallband absorbiert. Bei konduktiven Temperiermitteln werden Medien auf das Metallband appliziert, welche das Metallband direkt erwärmen oder abkühlen. Konvektive Temperiermittel können Metallbänder über Heißluftgebläse, also durch die Verwendung von heißen Gasen beispielsweise erwärmen. Induktiv können Metallbänder ebenfalls erwärmt werden, indem die Temperiermittel Wirbelströme im Metallband erzeugen.

Schließlich weisen gemäß einer weiteren Ausgestaltung der erfindungsgemäßen Vorrichtung die Temperiermittel in Bezug auf die Querrichtung des Metallbandes eine bogenförmige Position auf, wobei die im Bereich der Mitte des Metallbandes angeordneten Temperiermittel voreilend oder nacheilend zur Bandlaufrichtung angeordnet sind. Durch die zur Bandlaufrichtung des Metallbandes voreilend oder nacheilend angeordneten Temperiermittel wird das Metallband beispielsweise im mittleren Bereich zeitlich früher oder später erwärmt oder abgekühlt als im Randbereich. In Breitenrichtung des Bandes kann jeder Faser die gleiche Energiemenge zugeführt werden, so dass ein gleichförmiges Temperaturniveau erreicht wird. Diese Energiezufuhr wird über der Breite zeitlich versetzt eingebracht, so dass der Aufbau von Querspannungen unterbunden und damit ein stabiler Bandlauf gewährleistet wird. Welligkeiten des Metallbandes also Planheitsfehler werden daher deutlich reduziert.

Gemäß einer weiteren Lehre der vorliegenden Erfindung wird die oben aufgezeigte Aufgabe durch die Verwendung einer erfindungsgemäßen Vorrichtung zur kontinuierlichen Bearbeitung von Metallbändern, insbesondere Aluminium oder Aluminiumlegierungsbändern gelöst. Die kontinuierliche Bearbeitung von beispielsweise Aluminium oder Aluminiumlegierungsbändern erfolgt in sogenannten Glühlinien, Walzstraßen aber auch Lackier-, Kaschier- oder anderen Beschichtungsanlagen, welche die Oberfläche des Metallbandes oder das Metallband selbst kontinuierlich bearbeiten. In all diesen Vorrichtungen führt die Verwendung der erfindungsgemäßen Vorrichtung zur Temperaturänderung zu verbesserten Planheitsergebnissen, da eine sehr flexible und sehr präzise Möglichkeit gegeben wird, Spannungen im Metallband, insbesondere im Aluminiumlegierungsband prozessspezifisch vorzubeugen.

Gemäß einer dritten Lehre der vorliegenden Erfindung wird die oben aufgezeigte Aufgabe durch ein Verfahren zur kontinuierlichen Temperaturänderung eines Metallbandes, vorzugsweise eines Aluminium- oder Aluminiumlegierungsbandes mit einer erfindungsgemäßen Vorrichtung dadurch gelöst, dass die Temperaturänderung des Metallbandes in einer Wärmebehandlungsanlage, in einer Beschichtungsanlage oder in einem Walzwerk von Metallbändern, vorzugsweise Aluminium-oder Aluminiumlegierungsbändern durchgeführt wird.

Wie bereits zuvor ausgeführt, wird die Temperaturänderung des Metallbandes unter Verwendung der erfindungsgemäßen Vorrichtung in einem entsprechenden Verfahren derart durchgeführt, dass es zu sehr geringen Planheitsänderungen des Metallbandes kommt. Alle nachgelagerten Produktionsschritte können daher mit sehr hoher Präzision durchgeführt werden.

Gemäß einer weiteren Ausgestaltung des erfindungsgemäßen Verfahrens wird die Position mindestens eines veränderlich positionierbaren Temperiermittels, vorzugsweise einer Mehrzahl an veränderlich positionierbaren Temperiermitteln relativ zum Metallband derart verändert, dass die Spannungen im Metallband aufgrund der Temperaturänderung des Metallbandes verringert werden. Durch diese Maßnahme wird erreicht, dass wiederum die Planheit des Metallbandes weiter zunimmt und Welligkeiten verhindert werden.

Erfolgt gemäß einer weiteren Ausgestaltung des Verfahrens eine Temperaturänderung des Metallbandes mit relativ zur Querrichtung des Metallbandes bogenförmig zur Bandlaufrichtung vor- oder nacheilend angeordneten, einzelnen Temperiermitteln wird, wie bereits ausgeführt, ein vorteilhaftes Temperaturprofil, insbesondere beim Erwärmen des Metallbandes bevorzugtes Temperaturprofil in das Metallband eingebracht, welches besonders geringe Planheitsfehler im Metallband hinterlässt.

Schließlich wird das erfindungsgemäße Verfahren gemäß einer weiteren Ausgestaltung dadurch weiter verbessert, dass über Mittel zur Planheitsmessung die Planheit des Metallbandes vor und/oder nach der Temperaturänderung erfasst wird und abhängig von der Planheitsmessung unter Verwendung von Steuermitteln die Position der einzelnen Temperiermittel relativ zum Metallband geändert wird. Hierdurch kann eine Anpassung des Temperaturprofils an Umgebungsbedingungen, an Produktionsgeschwindigkeiten des Metallbandes bzw. auch an Metallbanddicken oder Legierungen angepasst werden, um die Planheitsfehler zu minimieren. Neben einer translatorischen und/oder rotatorischen Änderung der Position der Temperiermittel kommt selbstverständlich auch eine Änderung der Heiz- oder Kühlleistung der einzelnen Temperiermittel infrage, um Planheitsfehler zu verringern.

Im Weiteren soll die Erfindung anhand von Ausführungsbeispielen in Verbindung mit der Zeichnung näher erläutert werden. In der Zeichnung zeigt
- Fig. 1: in perspektivischer Ansicht eine konventionelle Vorrichtung zur Temperaturänderung eines Metallbandes,
- Fig. 2: in einer perspektivischen Darstellung ein erstes Ausführungsbeispiel einer erfindungsgemäßen Vorrichtung,
- Fig. 3: in einer schematischen Seitenansicht ein weiteres Ausführungsbeispiel der erfindungsgemäßen Vorrichtung,
- Fig. 4: eine schematische Draufsicht eines weiteren Ausführungsbeispiels einer erfindungsgemäßen Vorrichtung
- Fig. 5: eine schematische Draufsicht auf verschiedene Anordnungen von Temperiermitteln zum Erwärmen eines Aluminiumbandes einer erfindungsgemäßen Vorrichtung und
- Fig. 6: eine schematische Draufsicht auf verschiedene Anordnungen von Temperiermitteln zum Kühlen eines Aluminiumbandes einer erfindungsgemäßen Vorrichtung.

In Fig. 1 ist zunächst eine Vorrichtung zur Temperaturänderung eines Metallbandes, wie sie aus dem Stand der Technik bekannt ist, in perspektivischer Darstellung gezeigt. Die Vorrichtung zur Temperaturänderung 1 besteht aus einem sogenannten "Temperierbalken", welcher eine Mehrzahl über die Breite und teilweise auch über die Tiefe des Balkens, also in Bandlaufrichtung, angeordnete Temperiermittel aufweist. Wie in Fig. 1 zu erkennen ist, kann die aus dem Stand der Technik bekannte Vorrichtung, einen Temperierbalken sowohl oberhalb als auch unterhalb des Metallbandes 2, welches vorzugsweise ein Aluminium-oder Aluminiumlegierungsband ist, aufweisen. Als Mittel zum Befördern des Metallbandes relativ zu den Mitteln zur Temperaturänderung des Metallbandes ist in Fig. 1 eine Aufwickelhaspel 3 dargestellt.

Sowohl beim Abkühlen des Metallbandes als auch beim Erwärmen des Metallbandes kann mit den aus dem Stand der Technik bekannten Mitteln zur Temperaturänderung des Metallbandes nur begrenzt, beispielsweise durch eine quer zur Metallbandrichtung geänderten Verteilung der Temperierleistung, eine individuelle Temperierung des Metallbandes zur Verringerung von Planheitsfehlern erreicht werden. Insbesondere bei der Wärmebehandlung von Aluminiumbändern ist eine präzise Temperaturführung und Einbringung eines präzisen Temperaturprofils unter Verwendung dieser Temperiermittel nicht möglich. Die begrenzten Möglichkeiten zur Erzeugung eines Temperaturprofils auf dem Metallband führen dazu, dass aufgrund der Temperaturänderung des Metallbandes, vorzugsweise Aluminiumlegierungsbandes, Spannungen im Metallband verbleiben, welche zu Planheitsfehlern nach der Temperaturänderung führen.

In Fig. 2 ist nun ein Ausführungsbeispiel einer erfindungsgemäßen Vorrichtung 4 zur Temperaturänderung eines Metallbandes dargestellt, welche erfindungsgemäß als Mittel zur Temperaturänderung des Metallbandes eine Mehrzahl an einzelnen Temperiermitteln 5 aufweist, welche das Metallband 2 jeweils nur bereichsweise erwärmen oder kühlen. Mindestens eine Mehrzahl an Temperiermitteln sind einzeln in ihrer Position relativ zum Metallband veränderlich positionierbar. Dies ist durch den Doppelpfeil sowie durch die unterschiedliche Anordnung der einzelnen Temperiermittel 5 in Fig. 2 angedeutet. Die Position der einzelnen Temperiermittel 5 können in Abhängigkeit von der Planheit des Metallbandes 2 nach der Wärmebehandlung oder vor der Wärmebehandlung eingestellt bzw. deren Position verändert werden.

Die Temperiermittel 5 werden hierzu einzeln in Längsrichtung des Metallbandes, in Querrichtung des Metallbandes und/oder im Abstand zum Metallbandes translatorisch in ihrer Position verändert, sodass ein ganz individuelles Temperaturprofil in ein kontinuierlich die Temperatur änderndes Metallband eingebracht werden kann.

Vorzugsweise können die Temperiermittel 5 in ihrer Heiz-oder Kühlleistung einzeln und unabhängig voneinander eingestellt werden, sodass ein weiterer Parameter zur Verfügung steht, um Planheitsfehler zu reduzieren.

In Fig. 3 ist nun eine schematische Seitenansicht eines weiteren Ausführungsbeispiels einer erfindungsgemäßen Vorrichtung 4 zur Temperaturänderung eines Metallbandes 2 dargestellt. Zusätzlich zu den aus Fig. 2 bekannten Temperiermitteln 5, welche im Gegensatz zu dem Ausführungsbeispiel aus Fig. 2 lediglich auf einer Metallbandseite dargestellt sind, sind Mittel zur Planheitsmessung des Metallbandes 6 dargestellt, welche über eine Steuereinheit 7 die Position der einzelnen Temperiermittel 5 abhängig von der ermittelten Planheit des Metallbandes steuern oder regeln. In der in Fig. 3 dargestellten Anordnung und Metallbandlaufrichtung (Pfeil) regelt die Steuereinheit 7 die Position der Temperiermittel 5 beispielsweise kontinuierlich abhängig von dem mit über die Mittel zur Planheitsmessung des Metallbandes 6 ermittelten Planheitswerten des Metallbandes 2. Wie in Fig. 3 angedeutet kann die Steuereinheit 7 dabei nicht nur die translatorischen Freiheitsgrade 8 zur Positionierung der Temperiermittel 5 ausnutzen, sondern auch eine Rotation der Temperiermittel 5 um den Winkel α vornehmen, um die einwirkenden Bereiche der Temperiermittel auf das Metallband 2 möglichst präzise und kontinuierlich zu verändern. Hierdurch wird erreicht, dass eine sehr hohe Genauigkeit in der Planheit des Metallbandes sowohl beim Erwärmen des Metallbandes, beispielsweise beim Glühen des Metallbandes, als auch beim Abkühlen des Metallbandes nach einem solchen Glühprozess erreicht wird.

Eine bevorzugte Anordnung der Temperiermittel aufgrund von Planheitsmessungen zeigt die Fig. 4 in einer Draufsicht eines Ausführungsbeispiels der erfindungsgemäßen Vorrichtung 4 zur Temperaturänderung eines Metallbandes. Die Bandlaufrichtung des Metallbandes 2 ist hier wieder durch einen Pfeil angedeutet. Die einzelnen Temperiermittel 5 sind in Bezug auf die Querrichtung des Metallbandes bogenförmig angeordnet und gewährleisten beispielsweise, dass das Metallband zunächst an den Rändern erwärmt wird und zu einem späteren Zeitpunkt erst die Mitte des Metallbandes durch die Temperiermittel 5 erwärmt wird. Hier wird ein Temperaturprofil in das Band eingebracht, welches zu möglichst geringen Spannungen innerhalb des Metallbandes während dessen Transport relativ zu den Mitteln zur Temperaturänderung des Metallbandes in Bandrichtung führt. Angedeutet sind in Fig. 4 zusätzlich zwei Messpositionen 6a und 6b, in welchen die Planheit des Metallbandes entweder voreilend zur Steuerung der Position der Temperiermittel 5 oder nacheilend zur Regelung der Planheit des Metallbandes erfolgt. Die Temperaturänderung erfolgt, wie in Fig. 4 zu erkennen ist, vorzugsweise kontinuierlich.

Die erfindungsgemäße Vorrichtung eignet sich daher insbesondere zur spannungsfreien Erwärmung von Metallbändern, vorzugsweise Aluminiumlegierungsbändern zur Wärmebehandlung, insbesondere Glühung. Daneben eignet sich die erfindungsgemäße Vorrichtung ebenfalls dazu, beim Abkühlen des Metallbandes, beispielsweise nach einer Wärmebehandlung, ein Temperaturprofil in das Metallband einzubringen, welches möglichst geringe Spannungen nach dem Abkühlen des Metallbandes auf beispielsweise Raumtemperatur hinterlässt.

Vorzugsweise wird die erfindungsgemäße Vorrichtung in Wärmebehandlungsanlagen zur Behandlung von Metallbändern bestehend aus Aluminiumlegierungen. Typ AA6xxx oder Verbundwerkstoffen mit Aluminiumlegierungen vom Typ AA6XXX eingesetzt, da die Planheit dieser Produkte bei der weiteren Verarbeitung eine sehr große Rolle spielt.

In den Fig. 5 und 6 sind verschiedene Anordnungen der Mehrzahl an Temperiermittel schematisch dargestellt, welche das Aluminiumlegierungsband 2 vor dem Aufwickeln auf eine Haspel 3 berührungslos erwärmen bzw. wie in Fig. 6 dargestellt abkühlen. Dabei eine ideale Wärmeleitung angenommen. Der Effekt der unterschiedlichen Anordnungen auf die Spannungen im Aluminiumlegierungsband 2 wurde berechnet und die Amplitude der daraus resultierenden Wellenbildung ermittelt.

Bei der Spannungsberechnung für die Erwärmung wurden folgende Anfangsbedingungen berücksichtigt. Die Anfangstemperatur des Bandes beträgt vor der Erwärmung 20 °C. Die Erwärmung des Aluminiumlegierungsbandes erfolgt auf 400°C nach dem Durchlauf eines Bandbereichs unter dem jeweiligen Temperiermittel. Zusätzlich wurde bei der Erwärmung auch eine spätere Abkühlung durch Wärmeübertragung an die Umgebungsluft berücksichtigt sowie ein Aufwickeln auf eine starre Spule, um möglichst realitätsnahe Randbedingungen zu berücksichtigen. Die Banddicke wurde mit 1 mm angenommen.

Bei den Berechnungen zur Abkühlung wurde das Aluminiumlegierungsband von einer homogenen Temperatur von 400 °C auf 20 °C nach Durchlauf eines Temperiermittels abgekühlt und abgesehen von Wärmeübertragung an die Umgebung identische Randbedingungen wie bei der Erwärmung berücksichtigt.

Bei den Simulationen wurde eine konstante Bandspannung von 10 MPa bei einer Bandbreite von 1500 mm und einer Bandgeschwindigkeit von ca. 11,3 m/s angenommen. Die Wärmeübertragung der einzelnen Temperiermittel auf das Band erfolgte bei den Berechnungen über eine Länge in Bandrichtung von 250 mm und eine Breite quer zur Bandrichtung von 100 mm. Anders als in den schematischen Darstellungen der Fig. 5 und 6 sind oberhalb und unterhalb des Bandes jeweils elf symmetrisch über die Breite des Bandes verteilte Temperiermittel berücksichtigt worden.

Die Berechnungen beruhen auf einer thermo-mechanischen Simulation von Spannungs- und Formänderungszuständen des Aluminiumlegierungsbandes mit Hilfe der finite Elemente Methode (FEM). Dabei wurde dem Aluminiumlegierungsband ein elasto-plastisches Materialverhalten zugewiesen. Das Band 2 wurde in Pfeilrichtung bewegt. Die berechneten Amplituden der Wellenbildung, d.h. die Differenz zwischen dem höchsten und niedrigsten Punkt des Bandes, sind für die verschiedenen Anordnungen in Tabelle 1 dargestellt. Zur Berechnung der Amplitude der Wellenbildung wurde jeweils ein Schnitt quer zur Bandlaufrichtung untersucht und die Differenz zwischen höchstem und niedrigstem Punkt des Aluminiumlegierungsbandes senkrecht zur Bandebene bestimmt.

**Tabelle 1**

| Versuch | Typ der Temperaturänderung | Wellenamplitude [mm] |
|---|---|---|
| A | Erwärmen | 22,8 |
| B | Erwärmen | 37,1 |
| C | Erwärmen | 36,5 |
| D | Erwärmen | 21,9 |
| E | Erwärmen | 19,9 |
| F | Erwärmen | 16,1 |
| G | Abkühlen | 47,6 |
| H | Abkühlen | 23,3 |

Anhand der Simulationen wird deutlich, dass die Differenz zwischen höchstem und niedrigstem Punkt des Bandes in Bezug auf die horizontale Bandebene sehr sensitiv auf die berechneten verschiedenen Szenarien reagiert. Leichte Änderungen der Position einzelner Temperiermittel, wie sie beispielsweise beim Vergleich zwischen der Anordnung D und F vorliegen, führen bereits zu deutlichen Veränderungen der Wellenamplitude. Bevorzugt für die Erwärmung kann beispielsweise eine leichte Verschiebung der äußeren Temperiermittel entgegengesetzt zur Bandlaufrichtung (Pfeil) eine deutliche Verringerung der Wellenamplitude bewirken.

Bei der simulierten Abkühlung des Aluminiumlegierungsbandes von homogen 400 °C auf 20 °C zeigte eine noch größere Abhängigkeit der Wellenamplitude. Hier sank die Wellenamplitude durch eine Anordnung H mit nachlaufenden, äußeren Temperiermitteln von 47,6 mm bei einer linearen Anordnung G auf 23,3 mm. Auch beim Abkühlen eines Aluminiumlegierungsbandes kommt es also auf die exakte Positionierung der das Band abkühlenden oder erwärmenden Temperiermittel an. Die individuell auf den jeweiligen Spannungshaushalt des Aluminiumlegierungsbandes abgestimmte Position der Temperiermittel zum Kühlen oder Erwärmen des Metallbandes kann durch einzeln in ihrer Position relativ zum Metallband translatorisch und gegebenenfalls rotatorisch veränderlich positionierbare Temperiermittel besonders gut abgestimmt werden, so dass die internen Spannungen im Band minimiert werden.

## Patentansprüche

1. Vorrichtung (4) zur Temperaturänderung eines Metallbands (2), insbesondere eines Metallbands aus Aluminium oder einer Aluminiumlegierung, mit Mitteln (5) zur Temperaturänderung des Metallbandes durch Erwärmen oder Kühlen, bei welcher unter Verwendung von Mitteln (3) zum Befördern des Metallbandes (2) das Metallband (2) relativ zu den Mitteln (5) zur Temperaturänderung des Metallbandes (2) in Bandrichtung bewegt wird,
**dadurch gekennzeichnet, dass**
die Mittel (5) zur Temperaturänderung des Metallbandes eine Mehrzahl an einzelnen Temperiermitteln (5) aufweisen, welche das Metallband jeweils nur bereichsweise erwärmen oder kühlen und eine Mehrzahl der Temperiermittel (5) einzeln in ihrer Position relativ zum Metallband (2) translatorisch veränderlich positionierbar ist, wobei mindestens ein Temperiermittel (5) einzeln in Längsrichtung des Metallbandes (2), in Querrichtung des Metallbandes (2) und/oder im Abstand zum Metallband (2) translatorisch veränderlich positionierbar ist.

2. Vorrichtung nach Anspruch 1,
**dadurch gekennzeichnet, dass**
eine Mehrzahl der Temperiermittel (5) einzeln in ihrer Position relativ zum Metallband (2) rotatorisch veränderlich positionierbar ist.

3. Vorrichtung nach Anspruch 2,
**dadurch gekennzeichnet, dass**
mindestens ein Temperiermittel (5) einzeln um eine Drehachse drehbar angeordnet ist, so dass durch Rotation das Temperiermittel (5) in seinem Winkel zur Metallbandoberfläche veränderlich positionierbar ist.

4. Vorrichtung nach einem der Ansprüche 1 bis 3,
**dadurch gekennzeichnet, dass**
mindestens ein Temperiermittel (5) bezüglich aller translatorischer und rotatorischer Freiheitsgrade (8,α) veränderlich positionierbar ist.

5. Vorrichtung nach einem der Ansprüche 1 bis 4,
**dadurch gekennzeichnet, dass**
die einzelnen Temperiermittel (5) hinsichtlich ihrer Kühl- und/oder Heizleistung getrennt voneinander einstellbar sind.

6. Vorrichtung nach einem der Ansprüche 1 bis 5,
**dadurch gekennzeichnet, dass**
Mittel (6) zur Planheitsmessung des Metallbandes (2) sowie mindestens eine Steuereinheit (7) vorgesehen sind, welche die geometrische Position, die geometrische Ausrichtung und/oder die Kühl- oder Heizleistung mindestens eines, vorzugsweise einer Mehrzahl an Temperiermitteln (5) abhängig von der ermittelten Planheit des Metallbandes (2) steuern oder regeln.

7. Vorrichtung nach einem der Ansprüche 1 bis 6,
**dadurch gekennzeichnet, dass**
die einzelnen Temperiermittel (5) radiativ, konduktiv, konvektiv und/oder induktiv Wärme auf das Metallband (2) übertragen oder dem Metallband (2) entziehen.

8. Vorrichtung nach einem der Ansprüche 1 bis 7,
**dadurch gekennzeichnet, dass**
die Temperiermittel (5) in Bezug auf die Querrichtung des Metallbandes (2) eine bogenförmige Position aufweisen, wobei die im Bereich der Mitte des Metallbandes (2) angeordneten Temperiermittel (5) voreilend oder nacheilend zur Metallbandlaufrichtung angeordnet sind.

9. Verwendung einer Vorrichtung nach einem der Ansprüche 1 bis 8 in einer Vorrichtung zur kontinuierlichen Bearbeitung von Metallbändern, insbesondere Aluminium- oder Aluminiumlegierungsbändern.

10. Verfahren zur kontinuierlichen Temperaturänderung eines Metallbands (2), vorzugsweise eines Aluminium- oder Aluminiumlegierungsbandes mit einer Vorrichtung nach einem der Ansprüche 1 bis 8,
**dadurch gekennzeichnet, dass**
die Temperaturänderung des Metallbandes (2) in einer Wärmebehandlungsanlage, in einer Beschichtungsanlage oder in einem Walzwerk von Metallbändern, vorzugsweise Aluminium- oder Aluminiumlegierungsbändern durchgeführt wird.

11. Verfahren nach Anspruch 10,
**dadurch gekennzeichnet, dass**
die Position mindestens eines veränderlich positionierbaren Temperiermittels (5) relativ zum Metallband so verändert wird, dass die Spannungen im Metallband (2) aufgrund der Temperaturänderung des Metallbandes (2) reduziert werden.

12. Verfahren nach Anspruch 10 oder 11,
**dadurch gekennzeichnet, dass**
eine Temperaturänderung des Metallbandes (2) mit relativ zur Querrichtung des Metallbandes bogenförmig angeordneten einzelnen Temperiermitteln (5) erfolgt.

13. Verfahren nach einem der Ansprüche 10 bis 12,
**dadurch gekennzeichnet, dass**
über Mittel (6) zur Planheitsmessung die Planheit des Metallbandes (2) vor und/oder nach der Temperaturänderung erfasst wird und abhängig von der gemessenen Planheit unter Verwendung von Steuermitteln (7) die Position der einzelnen Temperiermittel (5) relativ zum Metallband, insbesondere kontinuierlich, verändert wird.

## Claims

1. Device (4) for changing the temperature of a metal strip (2), in particular of a metal strip made of aluminium or an aluminium alloy, having means (5) for changing the temperature of the metal strip by heating or cooling, in which apparatus, using means (3) for conveying the metal strip (2), the metal strip (2) is moved in the strip direction relative to the means (5) for changing the temperature of the metal strip (2),
**characterised in that**
the means (5) for changing the temperature of the metal strip have a plurality of individual temperature-control means (5) which each heat or cool the metal strip only in some regions, and a plurality of the temperature-control means (5) can be positioned in a translator variable manner individually in their position relative to the metal strip (2), wherein the position of at least one temperature-control means (5) can be individually changed translationally in the longitudinal direction of the metal strip (2), in the transverse direction of the metal strip (2) and/or at a distance from the metal strip (2).

2. Device according to Claim 1,
**characterised in that**
a plurality of the temperature-control means (5) can be individually positioned rotatably variably in their position relative to the metal strip (2).

3. Device according to Claim 2,
**characterised in that**
at least one temperature-control means (5) is arranged individually rotatable about an axis of rotation so that, by means of rotation, the temperature-control means (5) is variably positionable in its angle to the metal strip surface.

4. Device according to any one of Claims 1 to 3,
**characterised in that**
at least one temperature-control means (5) can be variably positioned with respect to all translational and rotational degrees of freedom (8,α).

5. Device according to any one of Claims 1 to 4,
**characterised in that**
the individual temperature-control means (5) can be adjusted separately from one another with respect to their cooling and/or heating performance.

6. Device according to any one of Claims 1 to 5,
**characterised in that**
means (6) for measuring the flatness of the metal strip (2) and at least one control unit (7) are provided, which control or regulate the geometric position, the geometric orientation and/or the cooling or heating performance of at least one, preferably of a plurality of temperature-control means (5) as a function of the determined flatness of the metal strip (2).

7. Device according to any one of Claims 1 to 6,
**characterised in that**
the individual temperature-control means (5) radiatively, conductively, convectively and/or inductively transmit heat to the metal strip (2) or extract heat from the metal strip (2).

8. Device according to any one of Claims 1 to 7,
**characterised in that**
the temperature-control means (5) have an arcuate position with respect to the transverse direction of the metal strip (2), the temperature-control means (5) arranged in the region of the centre of the metal strip (2) being arranged so as to lead or trail in the running direction of-the metal strip.

9. Use of a device according to any one of Claims 1 to 8 in a device for the continuous processing of metal strips, in particular aluminium or aluminium alloy strips.

10. Method for continuously changing the temperature of a metal strip (2), preferably of an aluminium or aluminium alloy strip, using a device according to any one of Claims 1 to 8,
**characterised in that**
the temperature change of the metal strip (2) is carried out in a heat treatment plant, in a coating plant or in a rolling mill for metal strips, preferably aluminium or aluminium alloy strips.

11. Method according to Claim 10,
**characterised in that**
the position of at least one variably positionable temperature-control means (5) is changed relative to the metal strip in such a way that the stresses in the metal strip (2) are reduced as a result of the temperature change of the metal strip (2).

12. Method according to Claim 10 or 11,
**characterised in that**
a temperature change of the metal strip (2) is effected with individual temperature-control means (5) which are arranged in an arcuate shape relative to the transverse direction of the metal strip.

13. Method according to any one of Claims 10 to 12,
**characterised in that**
the flatness of the metal strip (2) is detected before and/or after the temperature change by means (6) for flatness measurement and, the position of the individual temperature-control means (5) relative to the metal strip is changed, in particular continuously as a function of the measured flatness using control means (7).

## Revendications

1. Dispositif (4) pour modifier la température d'une bande métallique (2), en particulier d'une bande métallique en aluminium ou en alliage d'aluminium, comportant des moyens (5) pour modifier la température de la bande métallique par chauffage ou refroidissement, dispositif dans lequel la bande métallique (2) est déplacée dans la direction de la bande par rapport aux moyens (5) pour modifier la température de la bande métallique (2), en utilisant des moyens (3) pour transporter la bande métallique (2),
**caractérisé en ce que**
les moyens (5) pour modifier la température de la bande métallique comportent une pluralité de moyens de régulation de température individuels (5) qui ne chauffent ou ne refroidissent la bande métallique qu'au niveau régional et une pluralité des moyens de régulation de température (5) peuvent être positionnés de manière variable en translation individuellement dans leur position par rapport à la bande métallique (2), au moins un moyen de régulation de température (5) pouvant être placé de manière variable en translation individuellement dans la direction longitudinale de la bande métallique (2), en direction transversale à la bande métallique (2) et/ou à une distance du ruban métallique (2).

2. Dispositif selon la revendication 1,
**caractérisé en ce qu'**
une pluralité de moyens de régulation de température (5) peuvent être positionnés individuellement de manière variable en rotation dans leur position par rapport à la bande métallique (2).

3. Dispositif selon la revendication 2,
**caractérisé en ce qu'**
au moins un moyen de régulation de température (5) est disposé de telle sorte qu'il puisse tourner individuellement autour d'un axe de rotation de telle sorte que le moyen de régulation de température (5) puisse être positionné de manière variable dans son angle par rapport à la surface de la bande métallique par rotation.

4. Dispositif selon l'une quelconque des revendications 1 à 3,
**caractérisé en ce qu'**
au moins un moyen de régulation de température (5) peut être positionné de manière variable par rapport à tous les degrés de liberté de translation et de rotation (8, α).

5. Dispositif selon l'une quelconque des revendications 1 à 4,
**caractérisé en ce que**
les différents moyens de régulation de température (5) sont réglables séparément en fonction de leur puissance de refroidissement et/ou de chauffage.

6. Dispositif selon l'une quelconque des revendications 1 à 5,
**caractérisé en ce que**
des moyens (6) pour mesurer la planéité de la bande métallique (2) et au moins une unité de commande (7) sont prévus, qui commandent ou régulent la position géométrique, l'alignement géométrique et/ou la puissance de refroidissement ou de chauffage d'au moins un moyen (5), de préférence plusieurs, de régulation thermique en fonction de la planéité déterminée de la bande métallique (2).

7. Dispositif selon l'une quelconque des revendications 1 à 6,
**caractérisé en ce que**
les moyens individuels de régulation de température (5) transfèrent la chaleur à la bande métallique (2) ou retirent la chaleur de la bande métallique (2) par rayonnement, conductivité, convection et/ou inductivité.

8. Dispositif selon l'une quelconque des revendications 1 à 7,
**caractérisé en ce que**
les moyens de régulation de température (5) ont une position arquée par rapport à la direction transversale de la bande métallique (2), les moyens de régulation de température (5) disposés dans la région du centre de la bande métallique (2) étant disposés en avant ou en arrière de la direction de déplacement de la bande métallique.

9. Utilisation d'un dispositif selon l'une quelconque des revendications 1 à 8 dans un dispositif pour le traitement en continu de bandes métalliques, en particulier de bandes en aluminium ou en alliage d'aluminium.

10. Procédé pour modifier en continu la température d'une bande métallique (2), de préférence une bande en aluminium ou en alliage d'aluminium, avec un dispositif selon l'une l'une quelconque des revendications 1 à 8,
**caractérisé en ce que**
le changement de température de la bande métallique (2) est effectué dans une installation de traitement thermique, dans une installation de revêtement ou dans un laminoir de bandes métalliques, de préférence de bandes en aluminium ou en alliage d'aluminium.

11. Procédure selon la revendication 10,
**caractérisé en ce que**
la position d'au moins un moyen de régulation de température (5) à position variable par rapport à la bande métallique est modifiée de telle sorte que les contraintes dans la bande métallique (2) sont réduites en raison du changement de température de la bande métallique (2).

12. Procédure selon la revendication 10 ou 11,
**caractérisé en ce qu'**
un changement de température de la bande métallique (2) est effectué avec des moyens individuels de régulation de température (5) disposés de manière arquée par rapport à la direction transversale de la bande métallique.

13. Procédure selon l'une quelconque des revendications 10 à 12,
**caractérisé en ce que**
la planéité de la bande métallique (2) est détectée avant et/ou après le changement de température au moyen de moyens (6) de mesure de planéité, et la position des différents moyens de régulation de température (5) par rapport à la bande métallique est modifiée, en particulier en continu, en fonction de la planéité mesurée par des moyens de régulation (7).
